# EUROPÄISCHE PATENTSCHRIFT

(11) **EP 0 133 941 B1**
(45) Veröffentlichungstag und Bekanntmachung des Hinweises auf die Patenterteilung: **11.10.1989**
(21) Anmeldenummer: 84108472.6
(22) Anmeldetag: 18.07.1984
(51) Int. Cl.: H01F 1/28, C09D 5/38

(54) **Magnetisierbare Siebdruckfarbe und deren Verwendung**
Magnetically active paint for silk screen process and its use
Peinture magnétiquement active pour la sérigraphie et son application

(30) Priorität: 19.07.1983 DE 3325960
(43) Veröffentlichungstag der Anmeldung: 13.03.1985
(73) Patentinhaber: TRINITAS Aktiengesellschaft, FL-9490 Vaduz (LI)
(72) Erfinder: Schlieper, Herbert, D-4300 Essen-Kettwig (DE)
(74) Vertreter: Weisse, Jürgen, Dipl.-Phys. Patentanwalt

(56) Entgegenhaltungen:
- DD-A- 130 792
- DE-A- 2 806 280
- NL-A- 8 202 336
- US-A- 4 262 037

## Beschreibung

Die Erfindung betrifft eine Siebdruckfarbe, enthaltend ein Bindemittel, ein Pigment und gegebenenfalls einen Füllstoff. Die Erfindung betrifft auch ein Verfahren zur Herstellung einer in einem ausgewählten Bereich magnetisch wirksamen Fläche auf einer Unterlage unter Verwendung der Siebdruckfarbe.

Es ist bekannt (DE-A-28 06 280), farblosen oder farbigen Lack mit Eisenmagnetpulver oder Eisenmagnetspänen zu mischen und die so erhaltene liquide Substanz auf die Oberfläche anderer Gegenstände aufzubringen und dadurch eine anziehende magnetische Wirkung auf eisenhaltige Gegenstände bzw. Gegenstände auszuüben, deren Oberfläche mit einem Lack behandelt ist, dem nichtmagnetisierter Eisenstaub oder Eisenspäne beigemengt sind.

Durch die DD-A-130 792 ist eine magnetische Substanz bekannt, die magnetisches Eisen (111) oxid in einem Bindemittel aus Kresolformaldehyd und Kolophonium in Gegenwart von Ölsäure oder Alkylamin als Dispergiermittel enthält und im Siebdruckverfahren auf Datenträger aufgetragen wird wie Papier oder Kunststoff. Dabei bildet die magnetische Substanz eine gut haftende Speicherschicht mit glatter, hochabriebfester Oberfläche.

Es ist z. B. in der Büroorganisation bekannt, bestimmte Termine und andere wichtige Daten mit Hilfe von Magneten auf Informationstafeln deutlich sichtbar anzuzeigen. Auch bei Verkehrsübungstafeln können zu Unterrichtszwecken Verkehrsteilnehmer durch magnetische Bausteine dargestellt werden. In diesen und entsprechenden anderen Fällen bestehen die Tafeln aus lackiertem Eisenblech, so daß die magnetischen Bausteine fest daran haften.

Es gibt jedoch viele Anwendungsfälle, in denen solche Anbringungen auf magnetischer Grundlage nicht ohne weiteres realisierbar sind, weil die Unterlage üblicherweise nicht aus Eisenblech hergestellt wird, z. B. bei Preisauszeichnungsschildem.

Der vorliegenden Erfindung liegt die Aufgabe zugrunde, ein Mittel für die Markierung von Unterlagen aller Art unter Anwendung magnetischer Wirkungen, anzugeben, das im Siedbruckverfahren aufgetragen werden kann.

Erfindungsgemäß wird diese Aufgabe durch die in Anspruch 1 angegebene Siebdruckfarbe gelöst. Diese Siebdruckfarbe wird in einem Verfahren zur Herstellung einer in einem ausgewählten Bereich magnetisch wirksamen Fläche auf einer Unterlage verwendet.

Das Bindemittel wird dabei in seiner Zusammensetzung so gewählt, wie es für die jeweilige Auftragung und Unterlage am zweckmäßigsten ist. Dabei kann die Farbe ein physikalisch trocknendes Bindemittel, vorzugsweise auf der Grundlage von Acrylharz in einem Lösungsmittelgemisch aus Aromaten, Ketonen und Estern, oder auch ein oxidativ trocknendes Bindemittel, vorzugsweise auf der Grundlage von Alkydharz in einem Lösungsmittel wie Testbenzin, enthalten. Falls erforderlich, kann der Farbe auch ein Füllstoff zugesetzt werden, der auch einen Farbstoff darstellen oder enthalten kann.

Der Anteil des Pigments an der Farbe kann in weiten Grenzen variieren. Die Menge an Eisen in der aufgetragenen Schicht muß lediglich groß genug sein, damit die im jeweiligen Anwendungsfall erforderlichen Haftkräfte auftreten bzw. bei der elektronischen Abtastung einer solchen Markierung ein hinreichend starkes Signal errzeugt wird. Die Menge des Pigments darf nicht so groß sein, daß die Farbe nicht mehr zusammenhält bzw. nicht mehr hinreichend fest an der Unterlage haftet. Im allgemeinen hat sich dabei, je nach Anwendungsweck, ein Gewichtsverhältnis Pigment/Bindemittel im Bereich von 0,8 bis 2,4 als besonders geeignet erwiesen.

Die magnetisch wirksame Farbe kann zur Herstellung von Feldern für auswechselbare Kennzeichen aus magnetischem Material Verwendung finden. Beispielsweise können die Kennzeichen aus Ziffern oder Buchstaben aus magnetischem Kunststoff bestehen, die Preise, Uhrzeiten oder dergleichen anzeigen.

Die magnetisch wirksame Farbe kann auch zur Herstellung von magnetischen Markierungen Verwendung finden. Beispielsweise können die Markierungen Bahnen oder Orte eines Spieles mit magnetischen Spielsteinen oder elektronisch abtastbare Codes oder Steuerungslinien bilden.

### Herstellung der magnetisch wirksamen Farbe

In einem Gefäß werden 50 g eines physikalisch trocknenden Bindemittels auf der Basis von Acrylharz in einem Lösungsmittelgemisch aus Aromaten, Ketonen und Estern (Firma Wiederholdt) mit 60 g fein verteiltem, durch Reduktion hergestelltem Eisen (Riedel de Haen, Prod. Nr. 12312) mit einem Rührer, der durch einen Bohrmaschinenmotor angetrieben wird, bis zur Homogenität gerührt.

### Auftragung der magnetisch wirksamen Farbe im Siebdruck

Die wie vorstehend erhaltene magnetisch wirksame Farbe wird in einer Siebdruckanlage (Flachbett-Automat « Midas ») unter Verwendung eines Siebrahmens mit einem Polyester-Gewebe von 34 Fäden/cm² auf eine Unterlage aus handelsüblicher, 2,7 mm starker, beidseitig weiß beschichteter Pappe aufgetragen. Die Schichtdicke der bedruckten Flächen betrug 0,05 mm und war groß genug, um auch bei senkrechter Stellung magnetische Körper wie Magnethaftfolien sicher daran festzuhalten.

Das gleiche Ergebnis wurde trotz abnehmender Schichtdicke des Farbauftrags auch bei Verwendung von Siebrahmen mit Polyester-Gewebe bis zu 120 Fäden/cm² erhalten. Anstelle des Polyester-Gewebes kann auch ein entsprechendes Gewebe aus rostfreiem Stahl wie V2A verwendet werden.

Der Pigmentanteil in der magnetisch wirksamen Farbe kann ohne Beeinträchtigung der Wirkung in relativ weiten Grenzen variiert werden. So wurden praktisch gleich gute Druckergebnisse mit 40-125 g Eisen in 50 g Bindemittel erhalten, wobei die magnetische Haftkraft mit zunehmenden Eisengehalt zunimmt, aber auch bei 30 g Eisen auf 50 g Bindemittel noch merklich ist. Die Schichtdicke der auf die Unterlage aufgetragenen magnetisch wirksamen Beschichtung ist von dem verwendeten Gewebe des Siebdruckrahmens und von der Zahl der Auftragungen abhängig. Eine Schichtdicke von nur 0,03 mm ergibt bereits eine merkliche Haftwirkung bei der Anbringung von Magnethaftfolien ; im allgemeinen reichen Schichtdicken bis zu 0,2 mm aus, um magnetische Körper im üblichen Rahmen erschütterungssicher zu halten.

Ein Ausführungsbeispiel wurde mit einer Farbe aus 50 g Bindemittel und 120 g Eisen erhalten, die durch ein Polyestergewebe (100 Fäden/cm²) auf Papier (110 g/m²) aufgedruckt wurde.

Die gleichen Ergebnisse lassen sich mit einem oxidativ trocknenden Bindemittel auf der Basis von in Testbenzin gelöstem Alkydharz (Fa. Wiederholdt) erzielen.

An den Flächen, auf die die magnetisch wirksame Farbe aufgetragen ist, lassen sich Buchstaben und andere Symbole oder Zahlen aus magnetischem Material wie Magnethaftfolie auswechselbar anheften. Es lassen sich auch bestimmte Muster erzeugen, z. B. für Spielpläne und dergleichen, auf denen magnetische Spielsteine, Figuren und dergleichen haften. Die magnetisch wirksame Farbe kann auch zu Identifizierungs- oder Steuerungszwecken in Zusammenwirkung mit elektronischen Tastköpfen Verwendung finden. Die magnetisch wirksame Farbe kann zu den verschiedenen Anwendungszwecken auf alle gängigen Materialien wie Papier, Pappe, textile Stoffe, Holz, Glas, Kunststoffe wie Polystyrol, Acrylgläser aufgetragen werden.

## Patentansprüche

1. Siebdruckfarbe, enthaltend ein Bindemittel, ein Pigment, und gegebenenfalls einen Füllstoff, dadurch gekennzeichnet, daß das Pigment fein verteiltes, durch Reduktion hergestelltes Eisen ist (Riedel de Haen Prod. Nr. 12313), das aus abgerundeten Teilchen mit einer Teilchengröße im Bereich von 0,01 bis 0,06 mm besteht, und das Gewichtsverhältnis Pigment/Bindemittel im Bereich von 0,8 bis 2,4 liegt.

2. Farbe nach Anspruch 1, dadurch gekennzeichnet, daß das Bindemittel ein physikalisch trocknendes Bindemittel ist.

3. Farbe nach Anspruch 2, dadurch gekennzeichnet, daß das physikalisch trocknende Bindemittel ein aus Aromaten, Ketonen und Estern bestehendes Lösungsmittelgemisch und einen Bindekörper auf der Basis von Acrylharz enthält.

4. Farbe nach Anspruch 1, dadurch gekennzeichnet, daß das Bindemittel ein oxidativ trocknendes Bindemittel ist.

5. Farbe nach Anspruch 4, dadurch gekennzeichnet, daß das oxidativ trocknende Bindemittel ein im wesentlichen aus Testbenzin bestehendes Lösungsmittel und einen Bindekörper auf der Basis von Alkydharz enthält.

6. Verfahren zur Herstellung einer in einem ausgewählten Bereich magnetisch wirksamen Fläche auf einer Unterlage unter Verwendung der Siebdruckfarbe nach einem der Ansprüche 1 bis 5.

7. Verfahren nach Anspruch 6, dadurch gekennzeichnet, daß die Siebdruckfarbe in einer Schichtdicke im Bereich von 0,03 bis 0,2 mm aufgetragen wird.

8. Verfahren nach Anspruch 6 oder 7, dadurch gekennzeichnet, daß auf der Unterlage Felder für auswechselbare Kennzeichnungen aus magnetischem Material ausgebildet werden.

9. Verfahren nach Anspruch 6 oder 7, dadurch gekennzeichnet, daß auf die Unterlage elektronisch abtastbare Steuerungslinien aufgetragen werden.

## Claims

1. Screen printing ink containing a binder, a pigment and, optionally, a filler, characterised in that the pigment constitutes finely divided iron obtained by reduction (Riedel de Haen, product no. 12313) and comprising rounded particles having a particle size in the range of 0.01 to 0.06 mm, and the weight ratio pigment/binder is in the range of 0.8 to 2.4.

2. Ink according to claim 1, characterised in that the binder constitutes a physically drying binder.

3. Ink according to claim 2, characterised in that the physically drying binder comprises a solvent mixture containing aromatic compounds, ketones and esters, and a binder body on an acrylic resin basis.

4. Ink according to claim 1, characterised in that the binder constitutes an oxidizingly drying binder.

5. Ink according to claim 4, characterised in that the oxidizingly drying binder comprises a solvent essentially containing solvent naphtha, and a binder body on an alkyd resin basis.

6. Method of producing, on a base, a surface area which is magnetically active within a preselected region, by using a screen printing ink according to any one of claims 1 to 5.

7. Method according to claim 6, characterised in that the screen printing ink is applied in a layer having a thickness in the range of 0.03 to 0.2 mm.

8. Method according to claim 6 or 7, characterised in that areas for exchangeable markings made of magnetic material, are formed on the base.

9. Method according to claim 6 or 7, characterised in that electronically scannable control lines are applied to the base.

## Revendications

1. Peinture de sérigraphie comprenant un liant, un pigment et, le cas échéant, une matière de charge, caractérisée par le fait que le pigment est du fer finement réparti fabriqué par réduction (Riedel de Haen Prod. No. 12313), qui est constitué de particules arrondies d'une grandeur de particule entre 0,01 et 0,06 mm, et par le fait que le rapport de poids pigment/liant se situe entre 0,8 et 2,4.

2. Peinture selon la revendication 1, caractérisée par le fait que le liant est un liant à séchage physique.

3. Peinture selon la revendication 2, caractérisée par le fait que le liant à séchage physique comprend un mélange de solvants constitué de corps à noyau benzénique, de cétones et d'esters, et un corps liant sur la base de résine acrylique.

4. Peinture selon la revendication 1, caractérisée par le fait que le liant est un liant à séchage par oxydation.

5. Peinture selon la revendication 4, caractérisée par le fait que le liant à séchage par oxydation comprend un solvant constitué essentiellement de white-spirit, et un corps liant sur la base de résine alkyde.

6 Procédé pour la fabrication d'une surface agissant magnétiquement dans une zone choisie sur une base en utilisant la couleur de sérigraphie selon l'une des revendications 1 à 5.

7. Procédé selon la revendication 6, caractérisé par le fait que la couleur de sérigraphie est étendue avec une épaisseur de la couche entre 0,03 et 0,2 mm.

8. Procédé selon la revendication 6 ou 7, caractérisé par le fait que des champs pour des caractérisations échangables en matière magnétique sont formés sur la base.

9. Procédé selon la revendication 6 ou 7, caractérisé par le fait que des lignes de commande électroniquement explorables sont appliquées sur la base.
